# EUROPÄISCHE PATENTSCHRIFT

(11) **EP 1 223 113 B1**
(45) Veröffentlichungstag und Bekanntmachung des Hinweises auf die Patenterteilung: **27.08.2003**
(21) Anmeldenummer: 01100538.6
(22) Anmeldetag: 10.01.2001
(51) Int. Cl.: B65D 65/46, E03D 9/02

(54) **Wirkstoffprodukt für den Toilettenbereich verpackt in einer wasserlöslichen Verpackung**
Lavatory cleansing product packaged in a water soluble package
Produit de nettoyage pour toilettes emballé dans un emballage soluble dans l'eau

(43) Veröffentlichungstag der Anmeldung: 17.07.2002
(73) Patentinhaber: Buck-Chemie GmbH ., 71083 Herrenberg (DE)
(72) Erfinder: Jaeschke, Edgar, 70794 Filderstadt (DE); Dettinger, Johannes, Dr., 72160 Horb (DE)
(74) Vertreter: Patentanwälte Bartels und Partner

(56) Entgegenhaltungen:
- EP-A- 0 244 084
- EP-A- 0 471 306
- EP-A- 0 593 952
- EP-A- 0 603 876
- WO-A-95/23099

## Beschreibung

Die Erfindung betrifft ein Wirkstoffprodukt für den Toilettenbereich, insbesondere Reinigungsmittelblock, zum Nachfüllen in am Toilettenrand befestigbaren Einhängekörbchen mit einer kaltwasserlöslichen Verpackung, die den Wirkstoff vor seinem Einsatz in der Toilette umgibt und die zumindest nach einer gewissen Anzahl an Spülvorgängen in der Toilette den Wirkstoff freigibt.

In der EP-A-0697186 ist eine Reinigungsvorrichtung für Toilettenbecken beschrieben mit einem aus zwei Schalenhälften bestehenden Aufnahmebehälter für einen wasserlöslichen, hochviskosen Wirkstoff mit Eintrittsöffnungen für das Spülwasser und Austrittsöffnungen für die vom Spülwasser jeweils angelösten Teile der Wirkstoffzubereitung. Diese bekannte Reinigungsvorrichtung gewährleistet ein hohes Maß an Funktionssicherheit. Die beiden Schalenhälften sind über eine Clipverbindung od. dgl. lösbar für die Aufnahme eines sog. WC-Steines bzw. Reinigungsmittelblockes miteinander verbunden. Ist der jeweilige Reinigungsmittelblock nach einer Anzahl von Spülvorgängen aufgebraucht, kann er durch einen im Handel erhältlichen Ersatzblock erneuert werden, indem man nach Lösen der beiden Schalenhälften den Reinigungsmittelblock in die Reinigungsvorrichtung einbringt und dann wieder verschließt.

Dahingehende Reinigungsmittelblöcke sind in der Regel als Strangteile ausgebildet; sie können aber auch in Tablettenform vorliegen. Die genannten Wirkstoffe können neben Reinigungsmitteln alternativ oder zusätzlich mit Desinfektionsstoffen oder Duftstoffen, wie Duftölen, versehen sein. Die genannten Wirkstoffe oder Wirkstoffkombinationen sind, wenn sie in den Handel gelangen, meist in eine wasserlösliche Folie verpackt, um einen die Haut schädigenden oder beeinträchtigenden Kontakt mit dem Wirkstoff zu vermeiden. Die genannte Verpackungsfolie ist wasserlöslich gehalten, so daß nach Einbringen des derart mit einer Verpackung versehenen Wirkstoffes in die Reinigungsabgabevorrichtung die kaltwasserlösliche Folie sich auflöst und den Wirkstoff für eine Abgabe in das Toilettenbecken freigibt. Besonders bei sog. blauspülenden Reinigungsmittelblöcken ist die Verpakkung in einer wasserlöslichen Folie geboten, da ansonsten beim unmittelbaren Hautkontakt eine teilweise Blaueinfärbung erfolgt, die sich erst nach mehreren Handwaschvorgängen wieder entfernen läßt.

Im Stand der Technik werden als wasserlösliche Folien solche eingesetzt, die aus Polyvinylalkohol mit geringfügigen Zusätzen bestehen. Diese Verpackungen werden als Schlauch- oder Siegelbeutel um den Wirkstoff geformt und versiegelt oder im Kuvertier- oder Plissiereinschlag um das Wirkstoffmedium gewickelt. Diese herkömmlichen Folien haben eine gut ausgebildete Barriereeigenschaft für das in den Wirkstoffen im allgemeinen vorkommende Duftöl. Mithin ist während der Lagerung und der Präsentation des Wirkstoffes im Handel in Regalen od. dgl. die Duftabgabe verläßlich zurückgehalten. Nachteilig wirkt sich jedoch das Auflöseverhalten der bekannten wasserlöslichen Folie aus. Wird die Polyvinylalkohol enthaltende Verpackungsfolie beim ersten Gebrauch in der Reinigungsabgabevorrichtung innerhalb der Toilette nicht vollständig aufgelöst, was häufig der Fall ist, so trocknet die Folie am Reinigungsmittelblock an. Der dahingehende Trocknungsprozeß führt zu einer Veränderung der chemischen Struktur der Folie, was sich wiederum nachteilig auf die Wasserlöslichkeit auswirkt. Dies ist von besonderem Nachteil bei den sog. WC-Einhängeprodukten (EP-A-0940509), die, wie beschrieben, unterhalb des Randes der Toilettenspülrinne eingehängt werden, da nicht aufgelöste Folienreste im Körbchen mit den Schalenhälften verbleiben oder in manchen Fällen sogar als schleimige, unansehnliche Fahnen aus dem Behältnis heraushängen.

Aus der EP 0 593 952 A ist ein Wirkstoffprodukt mit einer Wasserlöslischen Verpackung bekannt, wobei Polycarboxylate als organisches Additiv der Verpackung verwendet wird.

Ausgehend von diesem Stand der Technik liegt der Erfindung die Aufgabe zugrunde, eine verbesserte Möglichkeit zu finden, Wirkstoffe für den Toilettenbereich zu verpacken, die neben den Vorteilen der bisherigen Verpakkungslösung ein verbessertes und restloses Auflöseverhalten der Verpakkung besitzen. Eine dahingehende Aufgabe wird durch die Merkmale des Patentanspruches 1 in seiner Gesamtheit gelöst.

Dadurch, daß gemäß dem kennzeichnenden Teil des Patentanspruches 1 die Verpackung auf einer Polycarboxylatbasis hergestellt ist, besteht die Folie auf der Basis spezieller organischer Polymere. Es ist überraschend, wie gut und schnell die aus Polycarboxylaten aufgebaute Verpackung den Wirkstoff in der Reinigungsabgabevorrichtung freigibt. Des weiteren ist ein Anhaften der Verpackung an dem Wirkstoff, insbesondere in Form des Reinigungsmittelblockes, mit Sicherheit vermieden. Unabhängig hiervon ist jedoch die Verpackung resistent gegen die übliche Umgebungsfeuchte sowie die Feuchte bei Handkontakt, so daß ein unbeabsichtigtes Auflösen außerhalb des Abgabebehälters mit Sicherheit vermieden ist. Im übrigen ist die Haut vor unnötigen Reizungen durch den Wirkstoff für einen Eintauschvorgang in das WC-Körbchen in hohem Maße geschützt.

Die genannten Polycarboxylate sind in der Waschmittelindustrie bereits als sog. Sequestiermittel und/oder Komplexierungsmittel bekannt. Diese wasserquellfähigen und -löslichen Polymere lassen sich auch sehr gut zu Folien verarbeiten und mithin zu Verpackungen.

Als Polycarboxylat eignen sich Polymere, deren Monomere mindestens teilweise die zur Polymerisation fähigen Carbonsäuren, wie z.B. Acrylsäure, Maleinsäure, Vinylacetat, Vinylpyrrolidon und Mischungen daraus enthalten. Als besonders geeignet erwiesen hat sich ein Vinylacetat-Pfropfcopolymer. Von dem letztgenannten Material lassen sich insbesondere Folien erhalten mit Schichtdicken zwischen 20µm und 100µm. Die Folie läßt sich insbesondere als Schlauch- oder Siegelbeutel ausbilden und es besteht insbesondere die Möglichkeit, im sog. Kuvertier- oder Plissiereinschlag den Wirkstoff in der Folie aufzunehmen.

Bei einer besonders bevorzugten Ausführungsform des erfindungsgemäßen Wirkstoffproduktes ist jedoch die Verpackung als Beschichtung auf den Wirkstoff aufgebracht. Die Beschichtung, die man in der Fachsprache auch mit "Coating" bezeichnet, läßt sich mittels Sprühen, Tauchen oder Rakeln auf den Wirkstoff aufbringen. Besonders vorteilhaft ist jedoch der Auftrag über Sprühdüsen. Mit Hilfe thermischer Energie (Wärme) läßt sich das Lösungsmittel aus dem Coating-Material entfernen und dieses liegt dann vollständig im getrockneten Zustand vor. Die dahingehende Trocknung garantiert auch ein sicheres Entfernen des Coating-Materials bei den späteren Spülvorgängen in der Toilette. Als besonders vorteilhaft hat es sich herausgestellt, wenn die Beschichtung eine Schichtdicke zwischen 20µm bis 200µm, vorzugsweise zwischen 20µm bis 50µm, besonders bevorzugt zwischen 20µm bis 30µm aufweist. Für das direkte Coating des Wirkstoffes für den Toilettenbereich mit dem Polycarboxylat-Polymer wird vorzugsweise eine Lösung von 10 Gew.% bis 90 Gew.% des Polymers mittels Sprühdüsen auf den Wirkstoff aufgebracht, wobei als Lösungsmittel sich Wasser eignet, aber auch Alkohol und andere übliche organische Lösungsmittel.

Zur Verdeutlichung der Auflösecharakteristik werden im folgenden drei Zeiten angegeben, wobei eine konventionelle Polyvinylalkoholfolie der erfindungsgemäßen Polycarboxylatfolie gegenübergestellt wird. Der erste Zeitwert beschreibt die Dauer, welche notwendig ist, damit die Verpakkungsfolie die ersten Perforationen bekommt. Beim zweiten Zeitwert wird die Dauer beschrieben, die benötigt wird, damit sich 2/3 der Folie lösen können. Der dritte Zeitwert beschreibt das vollständige Auflösen der Folie. Die Untersuchungen werden in 20°C warmem Wasser ausgeführt, wobei nicht gerührt wird. Die Folie wird in einen runden Probennehmer mit ca. 5cm Durchmesser eingespannt und das Auflöseverhalten dann optisch beobachtet. Die Ergebnisse der Vergleichsuntersuchungen sind in untenstehender Tabelle aufgeführt, wobei die mit "s" bezeichneten Werte in eckigen Klammern für das Zeitmaß "Sekunde" stehen.

| | 1. Wert | 2. Wert | 3. Wert |
|---|---|---|---|
| 30µm Polyvinylalkohol-Folie | 14 [s] | 30 [s] | 180 [s] (Reste) |
| 30µm Polycarboxylat-Folie | 13 [s] | 38 [s] | 53 [s ] |

Mit der erfindungsgemäßen Polycarboxylatverpackung ist eine chemisch stabile Struktur aufgebaut, ohne daß sich dies nachteilig auf die Wasserlöslichkeit auswirken würde. Die Abspülung mit der neuen Verpackung erfolgt unmittelbar und ist frei von einer unansehnlichen Schleimbildung od. dgl..

## Patentansprüche

1. Wirkstoffprodukt für den Toilettenbereich, insbesondere Reinigungsmittelblock, zum Nachfüllen in am Toilettenrand befestigbaren Einhängekörbchen mit einer kaltwasserlöslichen Verpackung, die den Wirkstoff vor seinem Einsatz in der Toilette umgibt und die zumindest nach einer gewissen Anzahl an Spülvorgängen in der Toilette den Wirkstoff freigibt, **dadurch gekennzeichnet, daß** die Verpackung auf einer Polycarboxylatbasis hergestellt ist.

2. Wirkstoffprodukt nach Anspruch 1, **dadurch gekennzeichnet, daß** als Polycarboxylat Polymere eingesetzt sind, deren Monomere mindestens teilweise eine zur Polymerisation fähige Carbonsäure enthalten.

3. Wirkstoffprodukt nach Anspruch 2, **dadurch gekennzeichnet, daß** die zur Polymerisation fähige Carbonsäure eine Acrylsäure oder Maleinsäure oder Vinylacetat oder Vinylpyrrolidon oder aus Mischungen hieraus besteht.

4. Wirkstoffprodukt nach einem der Ansprüche 1 bis 3, **dadurch gekennzeichnet, daß** die kaltwasserlösliche Verpackung aus einem Vinylacetat-Pfropfcopolymer gebildet ist.

5. Wirkstoffprodukt nach einem der Ansprüche 1 bis 4, **dadurch gekennzeichnet, daß** die Verpackung eine Folie oder ein Schlauch- oder Siegelbeutel ist, die insbesondere im Kuvertier- oder Plissiereinschlag den Wirkstoff aufnehmen.

6. Wirkstoffprodukt nach Anspruch 5, **dadurch gekennzeichnet, daß** die Folie eine Schichtdicke zwischen 20µm bis 100µm aufweist.

7. Wirkstoffprodukt nach einem der Ansprüche 1 bis 4, **dadurch gekennzeichnet, daß** die Verpackung als Beschichtung (Coating) auf dem Wirkstoff aufgebracht ist.

8. Wirkstoffprodukt nach Anspruch 7, **dadurch gekennzeichnet, daß** die Beschichtung mittels Sprühen, Tauchen oder Rakeln aufgebracht ist.

9. Wirkstoffprodukt nach Anspruch 7 oder 8, **dadurch gekennzeichnet, daß** mit Hilfe thermischer Energie das Lösungsmittel aus dem Beschichtungsmaterial entfernt und dieses dann vollständig in getrocknetem Zustand vorliegt.

10. Wirkstoffprodukt nach einem der Ansprüche 7 bis 9, **dadurch gekennzeichnet, daß** die Beschichtung eine Schichtdicke zwischen 20µm bis 200µm, vorzugsweise zwischen 20µm bis 50µm, besonders bevorzugt zwischen 20µm bis 30µm aufweist.

## Claims

1. Active agent product for the toilet sector, in particular a cleansing agent block, for refilling suspended cages which can be fixed to the toilet rim, having a cold-water-soluble packaging which surrounds the active agent before its use in the toilet and which releases the active agent in the toilet at least after a given number of flushing operations, **characterised in that** the packaging is produced on the basis of a polycarboxylate.

2. Active agent product according to claim 1, **characterised in that** polymers, at least some of whose monomers contain a carboxylic acid capable of polymerisation, are used as the polycarboxylate.

3. Active agent product according to claim 2, **characterised in that** the carboxylic acid capable of polymerisation comprises an acrylic acid or maleic acid or vinyl acetate or vinyl pyrrolidone or mixtures thereof.

4. Active agent product according to any one of claims 1 to 3, **characterised in that** the cold-water-soluble packaging is formed from a vinyl acetate graft copolymer.

5. Active agent product according to any one of claims 1 to 4, **characterised in that** the packaging is a film or a tubular bag or sealing bag which receives the active agent, in particular in enveloping folds or pleated folds.

6. Active agent product according to claim 5, **characterised in that** the film has a layer thickness of from 20 µm to 100µm.

7. Active agent product according to any one of claims 1 to 4, **characterised in that** the packaging is applied in the form of a coating to the active agent.

8. Active agent product according to claim 7, **characterised in that** the coating is applied by means of spraying, dipping or application by doctor.

9. Active agent product according to claim 7 or 8, **characterised in that** the solvent is removed from the coating material by means of thermal energy and the solvent is then completely in the dried state.

10. Active agent product according to any one of claims 7 to 9, **characterised in that** the coating has a layer thickness of from 20µm to 200µm, preferably of from 20µm to 50µm and, particularly preferably, of from 20µm to 30µm.

## Revendications

1. Produit actif pour toilettes, en particulier bloc de nettoyage, à déposer dans les paniers suspendus sur le rebord de la cuvette, ayant un emballage soluble à l'eau froide, entourant l'actif avant son utilisation dans les toilettes et libérant l'actif dans la cuvette au moins après un certain nombre de tirages de la chasse d'eau, **caractérisé en ce que** l'emballage est fabriqué à base de polycarboxylate.

2. Produit actif selon la revendication 1, **caractérisé en ce que** l'on met en oeuvre à titre de polycarboxylate des polymères dont les monomères contiennent au moins partiellement un acide carboxylique susceptible d'être polymérisé.

3. Produit actif selon la revendication 1, **caractérisé en ce que** l'acide carboxylique susceptible d'être polymérisé est constitué d'un acide acrylique ou d'un acide maléique ou d'un acétate de vinyle ou de vinylpyrrolidone ou de mélanges de ceux-ci.

4. Produit actif selon l'une des revendications 1 à 3, **caractérisé en ce que** l'emballage soluble dans l'eau froide est formé à partir d'un copolymère greffé d'acétate de vinyle.

5. Produit actif selon l'une des revendications 1 à 4, **caractérisé en ce que** l'emballage est une feuille ou un sac souple ou un sac scellé qui recueille le produit actif en particulier sous enveloppe ou sous plis.

6. Produit actif selon la revendication 5, **caractérisé en ce que** la feuille présente une épaisseur allant de 20 µm à 100 µm.

7. Produit actif selon l'une des revendications 1 à 4, **caractérisé en ce que** l'emballage est déposé sur le produit actif sous forme de revêtement (coating).

8. Produit actif selon la revendication 7, **caractérisé en ce que** le revêtement est déposé par pulvérisation, immersion ou raclage.

9. Produit actif selon la revendication 7 ou 8, **caractérisé en ce que** le solvant est éliminé de la matière du revêtement au moyen de l'énergie thermique et que celui-ci se présente alors entièrement à l'état sec.

10. Produit actif selon l'une des revendications 7 à 9, **caractérisé en ce que** le revêtement présente une épaisseur située entre 20 µm et 200 µm, de préférence entre 20 µm et 50 µm, plus préférentiellement entre 20 µm et 30 µm.
